# EUROPÄISCHE PATENTSCHRIFT

(11) **EP 1 294 971 B1**
(45) Veröffentlichungstag und Bekanntmachung des Hinweises auf die Patenterteilung: **23.03.2005**
(21) Anmeldenummer: 01907450.9
(22) Anmeldetag: 16.01.2001
(51) Int. Cl.: D04H 13/00, D04H 1/46

(54) **VERFAHREN UND VORRICHTUNG ZUR VERFESTIGUNG EINES NACH DEM LUFTLEGEVERFAHREN HERGESTELLTEN VLIESES**
METHOD AND DEVICE FOR BONDING A NON-WOVEN FIBRE PRODUCED BY THE AIR-LAY METHOD
PROCEDE ET DISPOSITIF POUR CONSOLIDER UN NON TISSE PRODUIT PAR FLUX D'AIR

(30) Priorität: 18.01.2000 DE 10001957
(43) Veröffentlichungstag der Anmeldung: 26.03.2003
(73) Patentinhaber: Fleissner GmbH, 63329 Egelsbach (DE)
(72) Erfinder: Fleissner, Gerold, 6300 Zug (CH)
(74) Vertreter: Meyer-Dulheuer, Karl-Hermann, Dr.
(86) Internationale Anmeldenummer: PCT/EP2001/000406
(87) Internationale Veröffentlichungsnummer: WO 2001/053589

(56) Entgegenhaltungen:
- EP-A- 0 896 080
- WO-A-92/08834
- WO-A-97/30223
- US-A- 5 240 764
- US-A- 5 353 485
- US-A- 5 413 849
- US-A- 5 916 670

## Beschreibung

Aus der WO 97/30223 ist ein air-lay-Verfahren zur Herstellung eines Kompositvlieses bekannt, bei dem mehrere Luftlege-Formköpfe der Art nach der EP 0 032 772 hintereinander angeordnet sind und ein Kompositvlies aus Bindefasem, dann Zellulosefasern und wieder Bindefasem herstellen. Diese Herstellungsart hat gegenüber der Krempelvliesbildung den Vorteil der höher erzielbaren Geschwindigkeit. Zur Verfestigung dient dann im Anschluss ein Kalander und ein Durchlüftungsaggregat, die mit Hitze die Bindefasern aneinander heften sollen.

Eine Verfestigung dieser Art lässt kein Vlies entstehen, das die Bedingungen in der Praxis erfüllt. Die einzelnen Schichten haben keinen Zusammenhalt, die Vliesbestandteile delaminieren, sie splitten sich. Außerdem sind die Vliesoberftächen verschleißanfällig.

Der Erfindung liegt die Aufgabe zugrunde ein Verfahren zu finden, aus welchen Fasern ein solches Vlies für das air-lay-Verfahren zusammengesetzt und dann wie dieses verfestigt werden sollte, um unter anderem die Delaminierung zu verhindern.

Ausgehend von einem Verfahren, bei dem zur Verfestigung eines nach dem Luftlegeverfahren hergestellten Vlieses - bestehend aus zwei äußeren Schichten aus geschnittenen thermisch aktivierbaren Fasern und einer zwischen diesen angeordneten Schicht aus Zellulosefasern wie superabsorbierendem Pulp durch fortlaufendes Bilden zuerst der Unterschicht, dann Auflage der Pulpschicht und letztlich der Oberschicht - lediglich eine thermische Behandlung vorgesehen ist, ist nach der Erfindung vorgesehen, zunächst die beiden äußeren Schichten des Kompositvlieses aus Fasern von 8 bis maximal 10 mm Länge zu bilden und dann das dreilagige Vlies zur Verfestigung, also auch zur innigen Verbindung der allein nach dem Luftlegeverfahren gelegten Schichten einer hydrodynamischen Vernadelung zu unterziehen. Mit Vorteil besteht dabei das mehrlagige Kompositvlies aus zwei äußeren nach dem Luftlegeverfahren gebildeten Schichten aus Schmelzklebefasern wie insbesondere Bikomponentenfasern oder und anderen Fasern, wie Hochpolymerfasern, zwischen denen eine weitere Schicht aus superabsorbierendem Pulp ebenfalls nach dem Luftlegeverfahren gelegt ist, und wobei dann dieses allein nach dem Luftlegeverfahren gebildete Kompositvlies mittels der hydrodynamischen Vernadelung verfestigt ist.

Diese Art der Vlieszusammensetzung der Deckschichten und der Verfestigungsart mittels der Wasservernadelung garantiert eine pilling- und lintingfreie Oberfläche, die dennoch flüssigkeitsdurchlässig ist und auch eine stärkere saugfähige Pulpschicht abdecken kann. Die beiden Außenschichten des Vlieses dieser Art werden durch die Wasservernadelung intensiv verfestigt und auch mit der Pulpschicht verbunden, was das gefürchtete Laminieren der Fasersorten nach der Verfestigung behindert. Zur ausreichenden Verfestigung der Deckschichten sind vorzugsweise beide Schichten mit der Wasservernadelung zu behandeln, also das Kompositvlies auf beiden Seiten zu vernadeln.

Allein das hydrodynamische Vernadeln eines Kompositvlieses ist durch die US-A-5 413 849 bekannt. Dort werden die äußeren Schichten aber als Krempelvlies abgelegt und die Mittelschicht besteht aus den dem ganzen Kompostivlies eine Stabilität verleihenden elastomeren Endlosfasern. Die äußeren Krempelvtiesschichten aus Stapelfasern können teilweise durch die kurzen etwa 3 - 5 mm langen Pulpfasern ersetzt werden, die auch mit dem Luftlegeverfahren abgelegt werden können. Ähnliches gilt im Zusammenhang mit der WO 92/08834. Dort wird ein Vlies aus Stapelfasern von 20 - 60 cm Länge und darauf eine nach dem Luftlegeverfahren abgelegte Schicht aus Pulpfasern einer Länge von 2, 5 mm wasservernadelt. Eine dritte Schicht ist dort nicht vorgesehen.

Die Schmelzklebefasern sollten zur weiteren Verbindung an- und miteinander mittels Hitze behandelt werden. Die Hitze beeinflusst weiterhin die geforderte Oberflächenbeschaffenheit des Vlieses. Dabei ist die Bikomponentenfaser von besonderem Vorteil, weil sie bei der Hitzebehandlung als eigentliche Faser erhalten bleibt, während die übrigen Schmelzklebefasern schmelzen und schrumpfen können, was für die Bildung der widerstandsfähigen Oberfläche von Nachteil ist. Diese Maßnahme der Erhitzung solcher Schmelzklebefasern ist bereits durch die US-A-5 240 764 bekannt, es wird jedoch kein mehrlagiges Kompostivlies offenbart. Die Hitzebehandlung kann auf unterschiedlichste Art erfolgen, wesentlich ist eine gute Bindung der Fasern an der Oberfläche und quer durch das Deckvlies.

Eine Vorrichtung der erfindungsgemäßen Art ist in der Zeichnung beispielhaft dargestellt. Anhand dieses Beispiels sind noch weitere erfinderischen Details zu erläutern. Es zeigen:
- Fig. 1: In der Seitenansicht eine Kontinueanlage zur Herstellung und Verfestigung eines trocken nach dem air-lay-Verfahren gelegten Vlieses und
- Fig. 2: eine Anlage ähnlich der nach Fig. 1 ohne Thermobonding nach dem Legeverfahren.

Zunächst ist das Vlies aus Stapelfasern und Pulp zu bilden. Die Stapelfasern müssen so kurz geschnitten sein, dass sie nach dem air-lay-Verfahren gelegt werden können, das heißt sie haben eine Länge von 8 - maximal 10 mm Länge. Der Formkopf 1 ist dann für die Grundvliesschicht mit den Stapelfasern zu beschicken. Die Stapelfasern sind solche, die unter Hitzeeinwirkung zum Kleben zu bringen sind. Vorteilhaft sind hier insbesondere Bikomponetenfasern, die den Vorteil haben, dass sie bei der Hitzeinwirkung nicht schrumpfen, sondern als Faser erhalten bleiben. Auf das mit dem Formkopf 1 gebildete Grundvlies wird dann die Pulpschicht mit dem Formkopf 2, ggf. noch mit einem weiteren nicht dargestellten Formkopf eine dickere Pulpschicht, und dann noch die obere Deckschicht aus den Stapelfasern übereinander aufgeschichtet. Dieses Kompositvlies 4 ist nun zu verfestigen, was bisher nur mittels Thermobonding erfolgt ist.

Nach der Anlage nach Fig. 1 wird das Vlies 4 zunächst mittels Hitze in der Vorrichtung 5 vorverfestigt. Dies kann mittels Heißluft (Durchlüftung), aber auch mit Beaufschlagung von Infrarotstrahlen oder mit Kalandrieren erfolgen. Diese Maßnahme des Vorverfestigens hat den Vorteil der besseren Oberflächenschließung der Deckschichten, was einen größeren Pulpverlust beim sich anschließenden Vernadeln verhindern kann. Bei der Anlage nach Fig. 2 ist auf diese Vorverfestigung unter Hitze verzichtet. Je nach Faser und sonstigen Bedingungen kann also auch auf die Vorverfestigung verzichtet werden.

Anschließend wird das Kompositvlies 4 mit der hydrodynamischen Vernadelung beaufschlagt. Da es sich hier um ein Vlies mit beidseitiger Deckschicht handelt, ist es zweckmäßig, die Verfestigung mit den Wasserstrahlen von beiden Seiten durchzuführen. Deshalb ist in den Figuren die Vernadelungseinrichtung mit zwei Trommeln 6 und 7 dargestellt, was nur andeuten soll, dass das Vlies mäanderförmig um die Trommeln zur beidseitigen Beaufschlagung mit Wasserstrahlen transportiert werden soll. Diese Wasserstrahlverfestigung beeinflusst nicht nur die Oberfläche des Kopositvlieses, sondern auch den tieferen Zusammenhalt der Schichten, so dass ein späteres Delaminieren der einzelnen Vliesschichten nicht mehr aufritt.

Nach der Verfestigung des Kompositvlieses und auch der Verbindung der Schichten miteinander mittels den Wasserstrahlen ist das Vlies zu trocknen. Dazu ist vorteilhafterweise ein Durchlüftungstrockner 8, wie Siebtrommeltrockner vorteilhaft.

Abschließend kann das Vlies noch mittels der Einrichtung 9 kalibriert werden, wie es nur in der Anlage nach Fig. 2 dargestellt ist.

Diese Art der Kopositvliesherstellung ist sehr kostengünstig, weil mit höheren Geschwindigkeiten, wie z. B. 400 - 500 m/min produziert werden kann. Es kann ein sehr saugfähiges Produkt vom 40 - 100 g/m² hergestellt werden, da eine dicke Pulpschicht aufgelegt werden kann. Dabei sollten die Deckschichten im Verhältnis zur Pulpschicht dünn sein z. B. mit 10 g/m², während die Pulpschicht 60 g/m² schwer sein kann. Durch eine Kombination von Thermobonding und Wasservernadeln ist nicht nur die Oberfläche im wesentlichen frei von Linting und Pilling, sondern das Vlies ist durch und durch verfestigt, was ein Aufteilen der Vliesschichten erschwert.

## Patentansprüche

1. Verfahren zur Verfestigung eines nach dem Luftlegeverfahren hergestellten Vlieses, bestehend aus zwei äußeren Schichten aus geschnittenen thermisch aktivierbaren Fasern und einer zwischen diesen angeordneten Schicht aus Zellulosefasern wie superabsorbierendem Pulp durch fortlaufendes Bilden zuerst der Unterschicht, dann Auflage der Pulpschicht und letztlich der Oberschicht, **dadurch gekennzeichnet, dass** die beiden äußeren Schichten des Kompositvlieses aus Fasern von 8 bis maximal 10 mm Länge gebildet werden und das dreilagige Vlies zur Verfestigung, also auch der innigen Verbindung der allein nach dem Luftlegeverfahren gelegten Schichten einer hydrodynamischen Vernadelung unterzogen wird.

2. Verfahren nach Anspruch 1, **dadurch gekennzeichnet, dass** zusätzlich zu der Verfestigung mittels der hydrodynamischen Vernadelung das allein nach dem Luftlegeverfahren gebildete Kompositvlies mittels einer thermische Verfestigung behandelt wird.

3. Verfahren nach Anspruch 2, **dadurch gekennzeichnet, dass** unter der thermischen Verfestigung die Behandlung des allein nach dem Luftlegeverfahren gebildeten Vlieses mit jeder Art der Hitzebehandlung zu verstehen ist, nämlich die z. B. mit Heißluft, insbesondere der Durchbelüftung, mit Infrarot, mit Kalander.

4. Verfahren nach Anspruch 2 oder 3, **dadurch gekennzeichnet, dass** das allein nach dem Luftlegeverfahren gebildete Kompositvlies vor und/oder nach der Wasservernadelung zur Verfestigung thermisch behandelt wird.

5. Verfahren nach einem der Ansprüche 2 *-* 4, **dadurch gekennzeichnet, dass** die thermische Verfestigung zusammen mit der Trocknung des allein nach dem Luftlegeverfahren gebildeten Vlieses nach der Wasservernadelung durchgeführt wird.

6. Verfahren nach einem der Ansprüche 2 - 5, **dadurch gekennzeichnet, dass** zum Schluss der Verfestigung das allein nach dem Luftlegeverfahren gebildete Kompositvlies noch kalibriert wird.

7. Verfahren nach einem der Ansprüche 1 - 6, **dadurch gekennzeichnet, dass** die hydrodynamische Behandlung auf beiden Seiten des allein nach dem Luftlegeverfahren gebildeten Kompositvlieses durchgeführt wird.

8. Vorrichtung zur Durchführung des Verfahrens nach einem der Ansprüche 1 - 7 bestehend aus hintereinander in Linie angeordneten
a) zumindest drei nach dem Luftlegeverfahren arbeitende Formköpfen, einem für die erste Schicht aus thermisch aktivierbaren Fasern einer Faserlänge von 8 bis maximal 10 mm, einem für den Pulp und einem für die obere Abdeckschicht wieder für die thermisch aktivierbaren Fasern einer Faserlänge von 8 bis maximal 10 mm, und einem
b) Vliesverfestigungsaggregat, das aus einer Vorrichtung zum hydrodynamischen Vernadeln (6, 7) und einem Trockner (8) besteht.

9. Vorrichtung nach Anspruch 8, **dadurch gekennzeichnet, dass** vor der Vorrichtung zum hydrodynamischen Vernadeln eines allein nach dem Luftlegeverfahren gebildeten Kompositvlieses
c) eine Vorrichtung (5) zur thermischen Verfestigung angeordnet ist.

10. Vorrichtung nach Anspruch 8 oder 9, **dadurch gekennzeichnet, dass** nach der Vorrichtung zur hydrodynamischen Vernadelung eines allein nach dem Luftlegeverfahren gebildeten Kompositvlieses
d) eine Vorrichtung (8) zur thermischen Verfestigung angeordnet ist.

11. Vorrichtung nach Anspruch 10, **dadurch gekennzeichnet, dass** die Vorrichtung (8) zum thermischen Verfestigen eines allein nach dem Luftlegeverfahren gebildeten Kompositvlieses nach dem hydrodynamischen Vernadeln zunächst zum Trocknen des Vlieses vorgesehen ist.

12. Vorrichtung nach einem der Ansprüche 8 - 11, **dadurch gekennzeichnet, dass** als letztes Aggregat zur Behandlung des allein nach dem Luftlegeverfahren gebildeten Kompositvlieses eine Kalibriervorrichtung (9) angeordnet ist.

13. Mehrlagiges Kompositvlies bestehend aus zwei äußeren nach dem Luftlegeverfahren gebildeten Schichten aus Schmelzklebefasern einer Länge von 8 bis maximal 10 mm Länge wie insbesondere Bikomponentenfasern oder und anderen Fasern, wie Hochpolymerfasern, zwischen denen eine weitere Schicht aus superabsorbierendem Pulp ebenfalls nach dem Luftlegeverfahren gelegt ist, wobei dieses allein nach dem Luftlegeverfahren gebildete Kompositvlies mittels der hydrodynamischen Vernadelung verfestigt ist.

## Claims

1. Method for strengthening a non-woven fabric, which has been produced according to the air-lay method, comprising two outer layers made of cut, thermally activatable fibres and one layer made of cellulose fibres, such as super-absorbent pulp, which is disposed between these outer layers, through continuous forming of initially the lower layer, then overlaying with the pulp layer and finally the top layer, **characterised in that** the two outer layers of the composite non-woven fabric are formed from fibres, which are from 8 to 10 mm maximum in length, and the three-layered non-woven fabric is subjected to a hydrodynamic needling process for the strengthening, that is to say also for the intimate bonding of the layers, which are laid solely according to the air-lay method.

2. Method according to claim 1, **characterised in that** in addition to the strengthening by means of the hydrodynamic needling process, the composite non-woven fabric, which is formed solely according to the air-lay method, is treated by means of a thermal strengthening process.

3. Method according to claim 2, **characterised in that** the term thermal strengthening includes the treatment of the non-woven fabric, which is formed solely according to the air-lay method, with every type of heat treatment, namely heat treatment, for example, with hot air, more especially through-ventilation, with infra-red, with calendering.

4. Method according to claim 2 or 3, **characterised in that** the composite non-woven fabric, which is formed solely according to the air-lay method, is thermally treated before and/or after the water needling process for strengthening.

5. Method according to one of the claims 2 - 4, **characterised in that** the thermal strengthening together with the drying of the non-woven fabric, which is formed solely according to the air-lay method, is executed after the water needling process.

6. Method according to one of claims 2 - 5, **characterised in that** at the end of the strengthening process, the composite non-woven fabric, which is formed solely according to the air-lay method, is calibrated again.

7. Method according to one of claims 1 - 6, **characterised in that** the hydrodynamic treatment is executed on both sides of the composite non-woven fabric, which is formed solely according to the air-lay method.

8. Device for executing the method in accordance with one of claims 1 - 7, comprising the following disposed one after the other in a line
a) at least three moulding heads working according to the air-lay method, one for the first layer made of thermally activatable fibres with a fibre length from 8 to 10 mm maximum, one for the pulp and one for the top surface layer again for the thermally activatable fibres with a fibre length of from 8 to 10 mm maximum, and a
b) non-woven fabric strengthening unit, which comprises a hydrodynamic needling device (6, 7) and a drier (8).

9. Device according to claim 8, **characterised in that** upstream of the device for the hydrodynamic needling of a composite non-woven fabric, which is formed solely according to the air-lay method,
c) is disposed a device (5) for the thermal strengthening.

10. Device according to claim 8 or 9, **characterised in that** downstream of the device for the hydrodynamic needling of a composite non-woven fabric, which is formed solely according to the air-lay method,
d) is disposed a device (8) for the thermal strengthening.

11. Device according to claim 10, **characterised in that** the device (8) for the thermal strengthening of a composite non-woven fabric, which is formed solely according to the air-lay method, is provided after the hydrodynamic needling initially for the drying of the non-woven fabric.

12. Device according to one of claims 8 - 11, **characterised in that** a calibrating device (9) is provided as the last unit for treating the composite non-woven fabric, which is formed solely according to the air-lay method.

13. Multi-layered composite non-woven fabric comprising two outer layers, which are formed in accordance with the air-lay method from fusion adhesive fibres, which are from 8 to 10 mm maximum in length, such as more especially double component fibres or and other fibres, such as high polymer fibres, between which layers is laid a further layer made of super-absorbent pulp, which is also produced according to the air-lay method, wherein this composite non-woven fabric, which is formed solely according to the air-lay method, is strengthened by means of the hydrodynamic needling.

## Revendications

1. Dispositif pour la consolidation d'un non-tissé fabriqué selon le procédé d'application par jets d'air, constitué de deux couches externes en fibres coupées activables thermiquement et d'une couche située entre ces deux couches et constituées de fibres cellulosiques comme une pâte super-absorbante, avec formation continue de la couche inférieure, application de la couche de pâte et enfin, application de la couche supérieure, **caractérisé en ce que** les deux couches externes du non-tissé composite sont formées de fibres de 8 à 10 mm de long et **en ce que** le non-tissé à trois couches, autrement dit aussi la liaison interne des couches appliquées uniquement par application de jets d'air, est, en vue de la consolidation, soumis à un processus d'aiguilletage hydrodynamique.

2. Procédé selon la revendication 1, **caractérisé en ce que**, en plus de la consolidation par aiguilletage hydrodynamique, le non-tissé composite formé uniquement par application de jets d'air est traité par aiguilletage thermique.

3. Procédé selon la revendication 2, **caractérisé en ce que** l'expression 'consolidation thermique' désigne le traitement du non-tissé formé uniquement par application de jets d'air par toute forme de traitement thermique, comme l'air chaud, et notamment l'aération de part en part, les rayons infrarouges, la calandre.

4. Procédé selon la revendication 2 ou 3, **caractérisé en ce que** le non-tissé composite formé uniquement par application de jets d'air est traité thermiquement en vue de la consolidation, avant et/ou après l'aiguilletage hydraulique.

5. Procédé selon une des revendications 2 à 4,
**caractérisé en ce que** la consolidation thermique a lieu après l'aiguilletage hydraulique, en même temps que le séchage du non-tissé formé uniquement par application de jets d'air.

6. Procédé selon une des revendications 2-5, **caractérisé en ce que** le non-tissé composite formé uniquement par application de jets d'air est encore calibré afin de clôturer la consolidation.

7. Procédé selon une des revendications 1 - 6,
**caractérisé en ce que** le traitement hydrodynamique a lieu sur les deux côtés du non-tissé composite formé uniquement par application de jets d'air.

8. Dispositif pour exécuter le procédé conforme à une des revendications 1 - 7, constitué de, disposées en ligne, les unes derrières les autres,
a) au moins trois têtes moulées fonctionnant selon le procédé d'application par jets d'air, une pour la première couche de fibres thermiquement activables, d'une longueur de 8 à 10 mm, une pour la pâte et une pour la couche de recouvrement supérieure, constituée elle aussi de fibres thermiquement activables d'une longueur maximale de 10 mm, et
b) un agrégat de consolidation du non-tissé, constitué d'un dispositif d'aiguilletage hydrodynamique (6,7) et d'un dispositif de séchage (8).

9. Dispositif selon la revendication 8, **caractérisé en ce que** (c) un dispositif (5) de consolidation thermique a été disposé devant le dispositif d'aiguilletage hydrodynamique d'un non-tissé composite formé uniquement par application de jets d'air.

10. Dispositif selon la revendication 8 ou 9, **caractérisé en ce que** d) un dispositif (8) de consolidation thermique a été disposé derrière le dispositif d'aiguilletage hydrodynamique d'un non-tissé composite formé uniquement par application de jets d'air.

11. Dispositif selon la revendication 10, **caractérisé en ce que** le dispositif (8) de consolidation thermique d'un non-tissé composite formé uniquement par application de jets d'air, après l'aiguilletage hydrodynamique, a été prévu tout d'abord pour sécher le non-tissé.

12. Dispositif selon une des revendications 8 - 11, **caractérisé en ce que** un dispositif de calibrage (9) a été disposé comme dernier agrégat de traitement du non-tissé composite formé uniquement par application de jets d'air.

13. Non-tissé composite multicouches constitué de deux couches externes formées par application de jets d'air, composées de fibres thermofusibles d'une longueur de 8 à 10 mm, comme des fibres à double composante ou / et d'autres fibres, comme des fibres haut polymère, et entre lesquelles une couche supplémentaire constituée de pâte superabsorbante a été appliquée également par application de jets d'air, le non-tissé composite formé uniquement par application de jets d'air ayant été consolidé par aiguilletage hydrodynamique.
